# EUROPÄISCHE PATENTSCHRIFT

(11) **EP 2 780 493 B1**
(45) Veröffentlichungstag und Bekanntmachung des Hinweises auf die Patenterteilung: **23.08.2017**
(21) Anmeldenummer: 12786999.8
(22) Anmeldetag: 15.11.2012
(51) Int. Cl.: C25D 11/02, C25D 11/06, C25D 11/04, C25D 11/08, C25D 11/10

(54) **VERFAHREN ZUR HERSTELLUNG EINER OXIDHALTIGEN SCHICHT AUF ALUMINIUM ODER DESSEN LEGIERUNG DURCH ELEKTROOXIDATION**
METHOD FOR PRODUCING A LAYER COMPRISING AN OXIDE ON ALUMINIUM OR AN ALLOY THEREOF BY ELECTRO-OXIDATION
MÉTHODE POUR PRODUIRE UNE COUCHE CONTENANT UN OXYDE SUR DE L'ALUMINIUM OU UN ALLIAGE DE CELUI-CI PAR ÉLECTRO-OXYDATION

(30) Priorität: 17.11.2011 DE 102011055471
(43) Veröffentlichungstag der Anmeldung: 24.09.2014
(73) Patentinhaber: Fischer Oberflächentechnik GmbH, 58454 Witten (DE)
(72) Erfinder: FISCHER, Frank, 58454 Witten (DE); BRODALLA, Dieter, 40597 Düsseldorf (DE)
(74) Vertreter: Michalski Hüttermann & Partner Patentanwälte mbB
(86) Internationale Anmeldenummer: PCT/EP2012/072720
(87) Internationale Veröffentlichungsnummer: WO 2013/072413

(56) Entgegenhaltungen:
- EP-A1- 2 221 398
- DE-A1- 3 904 661
- US-A- 3 671 333
- US-A1- 2010 219 079

## Beschreibung

Die Erfindung betrifft ein Verfahren zur Herstellung einer oxidhaltigen Schicht auf einem Metall oder einer Metalllegierung durch Elektrooxidation, insbesondere zur Herstellung verschleißfester, dielektrischer und/oder korrosionsfester Oberflächen von metallischen Materialien und entsprechende Formkörper, sowie die bei der Elektrooxidation verwendete Zusammensetzung des wässrigen Bades.

US 3,671, 333 A beschreibt eine metallische reflektierende Oberfläche, vorzugsweise eine Al-Oberfläche eines Reflektors in einer Lampe für die Beleuchtung von Fußballstadien und Einkaufszentren, wobei die Oberfläche geschützt wird und gleichzeitig die Reflexion erhöht wird, durch die Beschichtung mit einem hydrophilen Kolloid, während des Eloxieren der Oberfläche.

EP 2 221 398 A1 betrifft einen Harz-Metallkörper aus einem Aluminiummetallelement und einem thermoplastischen Harzelement sowie ein Verfahren zur Herstellung derselben, wobei ein Aluminiummetallelement mit einem thermoplastischen Harzelements unter Verwendung einer anodischen Oxidation.

US 2010/219079 A1 beschreibt die Herstellung von Membranen, die für die Trennung, Reinigung, Filterung, Analyse-Reaktion und Detektion angepasst sind. Die Membranen haben eine poröse anodische Aluminiumoxid (AAO) Struktur mit Porenkanälen.

DE 39 04 661 A1 beschreibt ein Verfahren zur Herstellung oxidhaltiger Schutzüberzüge auf Metallen oder Metalllegierungen angegeben, die durch einmalige Elektrooxidation aus einem Bad mit Leitzusätzen und elektropolymerisierbaren Monomeren durch pulsierenden Gleichstrom in verschiedenen Einfärbungen erhältlich sind. Diese Überzüge zeichnen sich durch hohe Korrosionsschutzfähigkeit, Lichtbeständigkeit, Biegefestigkeit und elektrische Isolierfähigkeit aus.

Die Korrosionsbeständigkeit vieler, gemäß der elektrochemischen Spannungsreihe als "unedel" einzustufende Metalle, beruht auf der Schutzwirkung einer natürlich gebildeten Oxidschicht. Am bekanntesten ist die anodische Oxidation von Aluminium. Die anodische Oxidation von Aluminium wird üblicherweise zur Erzeugung dekorativer Oberflächen, zur Erhöhung der Korrosionsfestigkeit oder der Verschleißfestigkeit, oder zur Erzeugung einer anhaftenden Grenzfläche für nachfolgende Beschichtungen durchgeführt. Bekanntermaßen weist Aluminium aufgrund einer sich sehr schnell an der Luft bildenden dünnen Oxidschicht ein stumpfes, silbergraues Aussehen auf. Diese passivierende Oxidschicht macht reines Aluminium bei pH-Werten von 4 bis 9 sehr korrosionsbeständig. Üblicherweise erreicht diese Oxidschicht eine Dicke von etwa 0,05 µm. Wesentlich dickere, meist auch verschleißfestere Oxidschichten können nasschemisch durch anodische Elektrooxidation erzeugt werden. Das bekannteste Beispiel dafür ist die Bildung sogenannter Eloxal-Schichten auf Aluminiumwerkstoffen. Beim Eloxal-Verfahren wird, im Gegensatz zu den galvanischen Überzugsverfahren, die Schutzschicht nicht auf dem Werkstück niedergeschlagen, sondern durch Umwandlung der obersten Metallschicht ein Oxid bzw. Oxidhydrat gebildet. Um einen hohen Korrosionsschutz durch diese Schichten zu gewährleisten, sind in der Regel aber zusätzliche Verfahrensschritte zu dem eigentlichen Eloxierverfahren durchzuführen. Da beim Eloxieren verfahrensbedingt immer porenreiche Oxidschichten entstehen, müssen diese nachträglich, z. B. in heißen Lösungen, "versiegelt" werden, die Oberflächen anschließend noch einer Härtebehandlung zugeführt und eventuell auch eine Einfärbung vorgenommen werden. In den meisten Fällen wird eine zusätzliche Beschichtung mittels unterschiedlicher Versiegelungsverfahren und Umwandlungsbeschichtungen durchgeführt, welche die poröse Struktur der frisch anodisierten Schicht versiegeln, um so eine verbesserte Korrosionsbeständigkeit, Pigmentierung und/oder Schmierfähigkeit, zwecks Verbesserung der Verschleißfestigkeit, zur Verfügung zu stellen.

Die Schichtbildungsvorgänge werden beeinflusst durch die Wahl des Elektrolyten, seine Konzentration und Temperatur, Stromart (Gleichstrom, Wechselstrom), Stromdichte Spannung und Dauer der Behandlung. Starken Einfluss üben auch Temperaturveränderungen aus. Die Dauer der Behandlung hängt direkt mit der Schichtdicke zusammen. In den Elektrolyten werden manchmal Zusätze gemischt, welche auf die Zusammensetzung der Oxidschichten einwirken. Der Grundstoff der Schicht bleibt jedoch immer Aluminiumoxid. Durch Zusätze zum Elektrolyt können die Eigenschaften der Schicht verändert werden.

Anodisiert werden kann in Lösungen unterschiedlichster Zusammensetzung, unter Zuhilfenahme von Gleich- bzw. Wechselstrom. Am gebräuchlichsten sind das Gleichstrom-Schwefelsäure-Verfahren (GS) und das Gleichstrom-Schwefelsäure-Oxalsäure-Verfahren (GSX). Typische Badtemperaturen liegen zwischen 18° C bis 30° C. Ferner ist es bekannt, besonders verschleißfeste Aluminiumoberflächen auch in gekühlten Säurebädern bei Badtemperaturen von 0° C bis 5° C zu anodisieren.

Bei der Anodisierung handelt es sich um eine exotherme Reaktion, d.h. es wird Wärme frei. Wichtig ist, dass die entstehende Wärme von dem zu anodisierenden Metall, beispielsweise Aluminium ausreichend schnell abgeführt wird, damit das metallische Werkstück sich nicht erwärmt. Beispielsweise ist die Schichthärte des anodisierten Metalls, häufig Aluminium, von der Badtemperatur abhängig, wobei die Schichthärte mit sinkender Badtemperatur steigt.

Aufgabe der vorliegenden Erfindung ist es, bei tieferen Temperaturen die Schichteigenschaften zu verbessern.

Die Aufgabe der vorliegenden Erfindung kann es beispielsweise sein, bei tieferen Temperaturen die Schichthärten und die Verschleißfestigkeit zu verbessern. Eine weitere Aufgabe ist es, die abfallenden Prozessspannungen zu reduzieren und somit den Effekt von ungewünschten Verbrennungen und Stromdurchschlägen zu minimieren.

Die Aufgabe der vorliegenden Erfindung wird mit einem Verfahren zum Herstellen einer oxidhaltigen Schicht auf einem Aluminium-Metall oder einer Aluminium-Metalllegierung, durch Elektrooxidation, gelöst, indem die oxidhaltige Schicht in einem wässrigen Bad, wobei die Badtemperatur bei der Elektrooxidation im Bereich von ≥ -30° C bis ≤ 20° C liegt, aufgebracht wird, das mindestens umfasst:
a) Protonensäurelösung umfassend Schwefelsäure, und
b) mindestens ein kurzkettiges C₃-C₆-Keton als Lösungsmittel,
c) mindestens ein anodisch polymerisierbares Monomer, und
d) Aluminium.

In überraschender Weise hat sich gezeigt, dass mittels des erfindungsgemäßen Verfahrens sich die Ausbildung von Poren auf ein Minimum reduzieren lässt, sodass sehr dichte, glatte Aluminiumoxidoberflächen mit Verbesserten Härten und Abriebfestigkeiten geschaffen werden können.

Mittels des erfindungsgemäßen Verfahrens werden sehr dichte, glatte Aluminiumoxidoberflächen mit verbesserten Härten und Abriebfestigkeiten geschaffen. Insbesondere lassen sich durch das erfindungsgemäße Verfahren die Anzahl der Poren pro Oberfläche signifikant verringern.

Die mittels des Verfahrens hergestellte oxidhaltige Schicht weist somit eine hohe Dichte, eine hohe Härte und eine hohe Abriebfestigkeit auf.

Die mittels des erfindungsgemäßen Verfahrens hergestellten Aluminiumoxidoberflächen sind zur Verwendung als Aluminiumoxidmembranen ungeeignet. Aufgabe der vorliegenden Erfindung ist es nicht die Anzahl der Poren der Aluminiumoxidoberfläche sowie die Anzahl durchgehender Kanäle in der Aluminiumoxid zu erhöhen, sondern im Gegenteil die Porenbildung und Kanalbildung auf ein Minimum zu reduzieren.

Es wurde nunmehr überraschend gefunden, dass sich die Schichthärte, die Verschleißfestigkeit und die Friktionswerte eines metallischen Werkstücks, vorzugsweise Aluminium, bei der exothermen Elektrooxidation, nachfolgend auch als Anodisierungsreaktion bezeichnet, in einem wässrigen Bad durch den Zusatz mindestens eines kurzkettigen C₃-C₆-Keton, vorzugsweise von Aceton, insbesondere bei tieferen Badtemperaturen deutlich verbessern lässt. Signifikant ist die deutliche Reduzierung von Verbrennungen und Stromdurchschlägen bei geometrisch komplex geformten Werkstücken, die ansonsten oftmals zur Zerstörung der Werkstücke führt. Dadurch ist eine erhebliche Verringerung der Ausschussquote gegeben, da sogenannte Durchschläge bzw. Verbrennungen der Oxidschicht vermieden werden.

Der Zusatz von C₃-C₆-Ketonen, insbesondere Aceton, führte zu den nachstehenden Vorteilen:
- Eine signifikante Verringerung der negativen Prozessbeeinflussung durch die sich im Elektrolyten anreichernden Polymere,
- Eine nahezu verlustfreie Ausbeute des Additives, da sich die im Prozessmedium gegebenenfalls sich unerwünscht ausbildenden Polymere zurückgelöst werden,
- Eine signifikante Verringerung farbiger Ablagerungen an der Prozessanlage,
- Eine optimierte Agitation der Prozesschemie durch die deutliche Reduzierung der Viskosität. Dadurch wird die entstehende Prozesswärme erheblich besser vom Werkstück abgeführt, was sich in einer gesteigerten Abriebfestigkeit und Härte der Schicht wiederspiegelt,
- Durch die Vermeidung von lokalen Überhitzungen durch Temperaturstaus reduziert sich der prozessbedingte Ausschuss deutlich.

Gemäß der vorliegenden Erfindung wird dem kurzkettigen C₃-C₆-Keton Lösungsmittel ein anodisch polymerisierbares Monomer, vorzugsweise Anilin, zugesetzt. Durch die Verwendung des kurzkettigen C₃-C₆-Keton Lösungsmittels, vorzugsweise Aceton, lässt sich der Gehalt bzw. die Konzentration an Monomer, insbesondere Anilin, gegenüber einer H₂O-Lösung, deutlich erhöhen. Außerdem lässt sich durch den Zusatz des kurzkettigen C₃-C₆-Keton Lösungsmittels, bevorzugt Aceton, zum wässrigen Bad, die Konzentration des Monomers, insbesondere von Anilin, im wässrigen Anodisierungsbad deutlich erhöhen.

Die Begriffe "wässriges Bad" und "wässriges Anodisierungsbad" werden in der Beschreibung gleichbedeutend verwendet.

Die Erfindung beruht darauf, dass eine elektrolytische Oxidation des zu schützenden Metalls oder der Metalllegierung in einem wässrigen Bad unter Zusatz mindestens einem kurzkettigen C₃-C₆-Keton, vorzugsweise Aceton, vorgenommen wird.

Die elektrolytische Oxidation kann mittels eines Gleichstromes, eines pulsierenden Gleichstromes, eines Wechselstrom, und/oder eines Wechselstroms überlagerten Gleichstromes, bevorzugt mit Gleichstrom, vorgenommen werden. Es können auch Kombinationen von Pulsstrom und Gleichstromsequenzen oder aber ein mit Wechselstrom überlagerter Gleichstrom eingesetzt werden. Im Bereich der Pulsströme sind Frequenzen bis 50Hz vorteilhaft.

Es wurde weiterhin gefunden, dass sich die Anodisierungsreaktion durch den Zusatz von mindestens einem kurzkettigen C₃-C₆-Keton, vorzugsweise von Aceton, bei Temperaturen von ≤ 0° C durchführen lässt und zwar mit einer niedrigeren Stromdichte und unter Erhalt einer verbesserten Schichthärte sowie kleineren Poren.

Weiterhin wurde überraschend festgestellt, dass sich die Anodisierungsreaktion durch den Zusatz von mindestens einem kurzkettigen C₃-C₆-Keton, vorzugsweise von Aceton, bei Temperaturen unterhalb des Gefrierpunktes vom Wasser durchführen lässt.

Die Badtemperatur bei der Elektrooxidation in Gegenwart von mindestens einem kurzkettigen C₃-C₆-Keton, vorzugsweise von Aceton, kann bei einer Badtemperatur im Bereich von ≥ -30° C bis ≤ 20° C, vorzugsweise im Bereich von ≥ -20° C bis ≤ 10° C, weiter bevorzugt im Bereich von ≥ -15° C bis ≤ 0° C, besonders bevorzugt Bereich von ≥ - 10° C bis ≤ - 5° C, und am meisten bevorzugt bei 0° C ± 2° C, durchgeführt werden.

Bei niedrigeren Temperaturen ≤ 5° C, insbesondere bei Temperaturen um den Gefrierpunkt vom Wasser oder bei Minusgraden, lässt sich die Badagitation mit einem geringeren Energieaufwand durchführen. Auch das Einblasen von Luft in das Behandlungsbad, lässt sich über den Zusatz von mindestens einem kurzkettigen C₃-C₆-Keton, vorzugsweise von Aceton, deutlich verbessern. Insbesondere wurde beobachtet, dass die Sauerstoffverteilung der in das Bad eingeblasenen Luft, bei Bad-Temperaturen von ≤ 5° C, bevorzugt ≤ 0° C, weiter bevorzugt ≤ - 5° C, und besonders bevorzugt ≤ -10° C, erheblich verbessert werden kann. So wurde bei tiefen Temperaturen eine wesentlich homogenere Sauerstoffverteilung der in das Behandlungsbad eingeblasenen Luft bei der Anodisierungsreaktion des Aluminium,-/ Aluminiumlegierungs-Werkstückes beobachtet.

Außerdem lässt sich durch den Zusatz von mindestens einem kurzkettigen C₃-C₆-Keton, vorzugsweise von Aceton, die Viskosität des wässrigen Bads, insbesondere bei tieferen Temperaturen, im Vergleich zu dem entsprechenden wässrigen Bad ohne den Zusatz von mindestens einem kurzkettigen C₃-C₆-Keton, deutlich verringern, was zu einer verbesserten Kühlwirkung des metallischen Werkstoffes führt. Die bei der exothermen Anodisierungsreaktion an der Oberfläche des metallischen Werkstoffes entstehende Wärme, vermutlich aufgrund der verbesserten Fließfähigkeit des wässrigen Bades, lässt sich mittels des erfindungsgemäßen Verfahrens effektiver abführen.

Durch den Zusatz von mindestens einem kurzkettigen C₃-C₆-Keton, vorzugsweise von Aceton, zu dem wässrigen Anodisierungsbad, können aufgrund der dadurch bedingten niedrigeren Viskosität, bei tiefen Temperaturen, beispielsweise von ≤ 5° C, bevorzugt ≤ 0° C, weiter bevorzugt ≤ -5° C, und besonders bevorzugt ≤ -10° C, relativ dicke Eloxal-Schichten, beispielsweise von ≥ 20 µm, vorzugsweise von ≥ 30 µm oder sogar von ≥ 50 µm, mit einer ausgezeichneten Härte erhalten werden. Dicke Eloxal-Schichten werden vor allem als Korrosionsschutz in der Bauindustrie, aber auch für Automobilteile, Flugzeugteile und Haushaltsgegenstände eingesetzt.

Aber auch ungefärbte und gefärbte dünnere Schichten, wie ≥ 5 µm bis ≤ 20 µm, lassen sich mittels des erfindungsgemäßen Verfahrens erhalten, wobei durch die Viskositätserniedrigung aufgrund des Zusatzes von Aceton, gerade bei tieferen Temperaturen, sich deutlich verbesserte Oberflächenhärten erhalten lassen.

Dünnere Eloxalschichten dienen vorwiegend dekorativen Zwecken, beispielsweise für die Oberflächen von MP3-Playern oder für Türbeschläge als auch zur besseren Wärmeabstrahlung bei Kühlkörpern.

Mittels des erfindungsgemäßen Verfahrens lassen sich insbesondere Harteloxalschichten, die wesentlich dicker und härter sind, bei Temperaturen von ≤ 5° C, bevorzugt ≤ 0° C, weiter bevorzugt ≤ -5° C, und besonders bevorzugt ≤ -10° C, herstellen. Aufgrund der Viskositätserniedrigung durch den Zusatz von mindestens einem kurzkettigen C₃-C₆-Keton, vorzugsweise von Aceton, zu dem wässrigen Anodisierungsbad, können die Reaktionszeiten der Eloxalschichtausbildung, insbesondere bei Minustemperaturen, gegenüber wässrigen Eloxalbädern, frei von mindestens einem kurzkettigen C₃-C₆-Keton, beschleunigt werden. Außerdem können auch die Stromdichten verringert werden, was Energieeinsparungen nach sich zieht. Beispielsweise stellen sich bei Badtemperaturen von ≤ -10° C, ≤ -15° C sowie ≤ - 20° C erhebliche Verbesserungen bei der Elektrooxidation ein, insbesondere im Hinblick auf die Reaktionsgeschwindigkeit des Aufbaus der Eloxalschicht auf dem Metall, als auch im Hinblick auf die Oberflächengüte, wie Härte und/oder Porengröße. So lässt sich die Porengröße bei niedrigeren Temperaturen hin zu kleineren Poren verschieben. Dies lässt sich ebenfalls mittels des erfindungsgemäßen Verfahrens in vorteilhafter Weise ausnutzen.

Das erfindungsgemäße Verfahren erlaubt somit eine Verbesserung der Oberflächenhärte sowie die Ausbildung möglichst kleiner Porengrößen der Eloxalschichten, so dass man beispielsweise Metalle mit eloxierten Oberflächenschichten erhalten kann, die höchste Abriebfestigkeiten und Beständigkeiten aufweisen, beispielsweise den Anforderungen im Salzwasserbereich standhalten. Ferner lassen sich die abfallenden Prozessspannungen verringern was eine Energieeinsparung zur Folge hat.

Ferner sind die Oberflächen der mittels des erfindungsgemäßen Verfahrens hergestellten Metalloxidoberflächen, vorzugsweise Aluminiumoxidoberflächen, sehr glatt, d.h. diese Oberflächen weisen eine geringe Rauigkeit [Ra] auf.

Die Rauigkeit wird mittels der DIN 4287:1998 gemessen.

Die äußeren Oberfläche der erfindungsgemäß hergestellten Aluminiumoxidschicht, kann eine Rauigkeit [Ra] im Bereich von ≥ 0,1 bis ≤ 1, insbesondere im Bereich von ≥ 0,12 bis ≤ 0,8,vorzugsweise im Bereich von ≥ 0,13 bis ≤ 0,6, bevorzugt im Bereich von ≥ 0,15 bis ≤ 0,3 und besonders bevorzugt im Bereich von ≥ 0,18 bis ≤ 0,25 aufweisen.

Gemäß einer Ausführungsform des erfindungsgemäßen Verfahrens kann das Gewichtsverhältnis von kurzkettigem Keton zu Wasser 0,0001 : 1 bis 2 : 1, vorzugsweise 0,0005 : 1 bis 0,5 : 1, weiter bevorzugt 0,001 : 1 bis 0,1 : 1, besonders bevorzugt 0,005 : 1 bis 0,025 : 1, und am meisten bevorzugt 0,01 : 1 bis 0,05 : 1, ausmachen.

Gemäß einer weiteren Ausführungsform kann bei dem erfindungsgemäßen Verfahren zum Herstellen einer oxidhaltigen Schicht das wässrige Bad mindestens ein kurzkettiges C₃-C₆-Keton, vorzugsweise Aceton, mit einem Gewichtsgehalt von ≥ 0,25 Gew.-% bis ≤ 25 Gew.-%, vorzugsweise ≥ 0,5 Gew.-% bis ≤ 20 Gew.-%, weiter bevorzugt ≥ 0,75 Gew.-% bis ≤ 15 Gew.-%, besonders bevorzugt ≥ 1 Gew.-% bis ≤ 10 Gew.-%, und am meisten bevorzugt ≥ 2 Gew.-% bis ≤ 5 Gew.-%, bezogen auf das Gesamtgewicht des wässrigen Bades, enthalten.

Gemäß einer weiteren Ausführungsform kann bei dem erfindungsgemäßen Verfahren zum Herstellen einer oxidhaltigen Schicht die Badtemperatur bei der Elektrooxidation im Bereich von ≥ -30° C bis ≤ 20° C, vorzugsweise im Bereich von ≥ -20° C bis ≤ 10° C, weiter bevorzugt im Bereich von ≥ -15° C bis ≤ 0° C, besonders bevorzugt Bereich von ≥- 10° C bis ≤ - 5° C, und am meisten bevorzugt bei -10°C ± 2°C liegen.

Gemäß einer weiteren Ausführungsform kann bei dem erfindungsgemäßen Verfahren zum Herstellen einer oxidhaltigen Schicht die anodische Stromdichte am Aluminium oder an der Aluminiumlegierung bei der Elektrooxidation ≥ 1 A/dm² bis ≤ 10 A/dm², vorzugsweise ≥ 1,5 A/dm² bis ≤ 5 A/dm², weiter bevorzugt ≥ 2 A/dm² bis ≤ 4 A/dm², besonders bevorzugt ≥ 2,25 A/dm² bis ≤ 3,5 A/dm², und am meisten bevorzugt ≥ 2,0 A/dm² bis ≤ 3 A/dm² ausmachen.

Gemäß einer weiteren Ausführungsform kann bei dem erfindungsgemäßen Verfahren zum Herstellen einer oxidhaltigen Schicht die Elektrooxidation für einen Zeitraum von ≥ 5 Minuten bis ≤180 Minuten, vorzugsweise ≥ 10 Minuten bis ≤150 Minuten, weiter bevorzugt ≥ 15 Minuten bis ≤ 120 Minuten, besonders bevorzugt ≥ 20 Minuten bis ≤ 90 Minuten, und am meisten bevorzugt ≥ 30 Minuten bis ≤ 60 Minuten durchgeführt werden.

Gemäß noch einer weiteren Ausführungsform kann bei dem erfindungsgemäßen Verfahren zum Herstellen einer oxidhaltigen Schicht, die oxidhaltige Schicht auf Aluminium, oder dessen Legierungen ausgebildet werden. Gemäß dem erfindungsgemäßen Verfahren zum Herstellen einer oxidhaltigen Schicht wird dem wässrigen Bad mindestens ein anodisch polymerisierbares Monomer, vorzugsweise ausgewählt aus der Gruppe der Aminosäuren, vorzugsweise wenigstens eine Monoaminosäure; insbesondere der 6-gliedrigen Aromaten und/oder Derivate davon, vorzugsweise Phenol und/oder Anilin; oder aus der Gruppe der 5-gliedrigen Heterocyclen und/oder Derivate davon, vorzugsweise Furan, Pyrrol oder Thiophen, zugesetzt. Gemäß dem erfindungsgemäßen Verfahren zum Herstellen einer oxidhaltigen Schicht wird die Protonensäurelösung mindestens Schwefelsäure und/oder mindestens ein Salz davon aufweisen, und vorzugsweise mindestens eine zweite Protonensäure ausgewählt aus der Gruppe umfassend Oxalsäure, Phosphorsäure, Chlorwasserstoff, Tetrafluorborsäure, Hexafluorphosphorsäure, Perjodsäure, und/oder Salze davon, vorzugsweise deren Tetraalkylammoniumsalze; besonders bevorzugt Schwefelsäure und Oxalsäure.

Gemäß einer weiteren Ausführungsform kann bei dem erfindungsgemäßen Verfahren zum Herstellen einer oxidhaltigen Schicht das wässrige Bad zusätzlich zu dem kurzkettigen C₃-C₆-Keton ein organisches Lösungsmittel, ausgewählt aus der Gruppe umfassend Acetonitril, Dimethylformamid, Dimethylsulfoxid, Dimithylimidazolidinon, N-Methyl-2-Pyrrolidon, 1,4-Butyrolacton, Glycol, 1,2-Propandiol, 1,2,3-Propantriol, 1,2-Butandiol, sekundäre Alkohole, vorzugsweise Propan-2-ol, Butan-2-ol, 2-Methylpropan-2-ol und/oder tertiäre Alkohole, vorzugsweise tert-Butanol, aufweisen.

Gemäß einer weiteren Ausführungsform kann bei dem erfindungsgemäßen Verfahren zum Herstellen einer oxidhaltigen Schicht das kurzkettige C₃-C₆-Keton ausgewählt sein aus der Gruppe umfassend Aceton, Butan-2-on, Pentan-2-on, Pentan-3-on, Iso-pentan-2-on, Hexan-2-on, Hexan-3-on, und/oder Cyclohexanon; wobei Aceton besonders bevorzugt ist.

Gemäß einer Ausführungsform der vorliegenden Erfindung kann dem wässrigen Bad > 0 Gew.-% bis ≤ 10 Gew.-%, vorzugsweise ≥ 0,1 Gew.-% bis ≤ 5 Gew.-%, weiter bevorzugt ≥ 0,3 Gew.-% bis ≤ 3 Gew.-%, besonders bevorzugt ≥ 0,4 Gew.-% bis ≤ 2 Gew.-%, und am meisten bevorzugt ≥ 0,5 Gew.-% bis ≤ 1,5 Gew.-%, anodisch polymerisierbares Monomer, vorzugsweise Anilin, zugesetzt werden. Der Zusatz von einem elektropolymerisierbaren Monomer, wie Anilin ist es, dass es eine korrosionshemmende Wirkung hat und so die ausgebildete Oxidschicht (Passivierungsschicht) zusätzlich schützt.

Gemäß einer weiteren Ausführungsform kann bei dem erfindungsgemäßen Verfahren zum Herstellen einer oxidhaltigen Schicht das wässrige Bad mindestens ein Tensid, vorzugsweise ausgewählt aus der Gruppe umfassend Niotensid und/oder Kationtensid, aufweisen.

Als Niotenside, im weiteren nichtionische Tenside genannt, werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Palmkern-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohole mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 7 EO. Die angegebenen Ethoxylierungsgrade stellen statistische Mittelwerte dar, die eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind (Talg-) Fettalkohole mit 14 EO, 16 EO, 20 EO, 25 EO, 30 EO oder 40 EO.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl von 1 bis 10; vorzugsweise liegt x bei 1,1 bis 1,4.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglykosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester. Besonders bevorzugt sind C₁₂-C₁₈-Fettsäuremethylester mit durchschnittlich 3 bis 15 EO, insbesondere mit durchschnittlich 5 bis 12 EO.

Auch nichtionische Tenside vom Typ der Aminoxide, beispielsweise N-Kokosalkyl-N,N-di-methylaminoxid und N-Talgalkyl-N,N-dihydroxyethylaminoxid, und der Fettsäurealkanolamide können geeignet sein.

Als Aniontenside, nachfolgend auch als anionische Tenside bezeichnet, werden beispielsweise solche vom Typ der Sulfonate und Sulfate eingesetzt. Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂₋₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), z.B. die α-sulfonierten Methylester der hydrierten Kokos-, Palmkern- oder Talgfettsäuren geeignet.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Triglyceriden mit 0,3 bis 2 Mol Glycerin erhalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure. Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Verwendbar sind auch die C₁₂-C₁₆-Alkylsulfate und C₁₂-C₁₅-Alkylsulfate sowie C₁₄-C₁₅-Alkylsulfate bevorzugt. Auch 2,3-Alkylsulfate, als Handelsprodukte der Shell Oil Company unter dem Namen DAN^{®} erhalten werden können, sind geeignete Aniontenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet. Sie werden in Reinigungsmitteln aufgrund ihres hohen Schaumverhaltens nur in relativ geringen Mengen, beispielsweise in Mengen von 1 bis 5 Gew.-%, eingesetzt.

Weitere geeignete Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈₋₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Gemäß einer weiteren Ausführungsform kann bei dem erfindungsgemäßen Verfahren das wässrige Bad:
- ≥ 10 Gew.-% bis ≤ 40 Gew.-%, vorzugsweise ≥ 12 Gew.-% bis ≤ 35 Gew.-%, weiter bevorzugt ≥ 15 Gew.-% bis ≤ 30 Gew.-%, besonders bevorzugt ≥ 18 Gew.-% bis ≤ 28 Gew.-%, und am meisten bevorzugt ≥ 20 Gew.-% bis ≤ 25 Gew.-%, Protonensäurelösung umfassend Schwefelsäure;
- ≥ 0,25 Gew.-% bis ≤ 25 Gew.-%, vorzugsweise ≥ 0,5 Gew.-% bis ≤ 20 Gew.-%, weiter bevorzugt ≥ 0,75 Gew.-% bis ≤ 15 Gew.-%, besonders bevorzugt ≥ 1 Gew.-% bis ≤ 10 Gew.-%, und am meisten bevorzugt ≥ 2 Gew.-% bis ≤ 5 Gew.-%, kurzkettiges C₃-C₆-Keton, vorzugsweise Aceton;
- ≥ 0 Gew.-% bis ≤ 0,05 Gew.-%, vorzugsweise ≥ 0,0001 Gew.-% bis ≤ 0,01 Gew.-%, weiter bevorzugt ≥ 0,0005 Gew.-% bis ≤ 0,005 Gew.-%, besonders bevorzugt ≥ 0,001 Gew.-% bis ≤ 0,002 Gew.-%, Aminosäure;
- > 0 Gew.-% bis ≤ 10 Gew.-%, vorzugsweise ≥ 0,1 Gew.-% bis ≤ 5 Gew.-%, weiter bevorzugt ≥ 0,3 Gew.-% bis ≤ 3 Gew.-%, besonders bevorzugt ≥ 0,4 Gew.-% bis ≤ 2 Gew.-%, und am meisten bevorzugt ≥ 0,5 Gew.-% bis ≤ 1,5 Gew.-%, anodisch polymerisierbares Monomer, vorzugsweise Anilin;
- ≥ 0 Gew.-% bis ≤ 5 Gew.-%, vorzugsweise ≥ 0,0001 Gew.-% bis ≤ 2,5 Gew.-%, weiter bevorzugt ≥ 0,001 Gew.-% bis ≤ 1 Gew.-%, besonders bevorzugt ≥ 0,005 Gew.-% bis ≤ 0,5 Gew.-%, und am meisten bevorzugt ≥ 0,01 Gew.-% bis ≤ 0,1 Gew.-%, Tensid;
- Rest Wasser ad. 100 Gew.-%; wobei das Gesamtgewicht aller Komponenten 100 Gew.-% ausmacht, aufweisen.

Ein weiterer Gegenstand der vorliegenden Erfindung betrifft einen Formkörper der wenigstens ein Aluminium-Metall aufweist, welches mittels des erfindungsgemäßen Verfahrens oxidiert worden ist.

Noch ein weiterer Gegenstand der vorliegenden Erfindung betrifft die Verwendung eines Formkörpers der wenigstens ein Aluminiummetall aufweist, welcher mittels des erfindungsgemäßen Verfahrens oxidiert worden ist, als mechanisches Bauteil mit Verschleißschutz und/oder Korrosionsbeständigkeit.

Der Gegenstand der vorliegenden Erfindung wird anhand der folgenden Beispiele näher erläutert.

Runde, geschliffene und polierte Testplatten aus Aluminiumblech mit Ra-Wert von 0,08 aus der handelsüblichen Legierung AlZnMgCu1,5, welche neben dem Hauptbestandteil Aluminium aus 0,4% Si, 0,5, 1,2-2,0% Cu, 0,3% Mn, 0,8-0,28 Cu, 5,1-6,1 Zn und 0,2% Ti besteht, von mit einem Durchmesser von 100 mm und einer Stärke von 10 mm werden in einem schwach alkalischen Reinigungsmittel - Alficlean 138 - der Firma Alufinisch gereinigt, anschließend in einem Beizbad aus 65g/l NaOH bei 60° C 30 Sekunden angebeizt, gespült, in 20%iger HNO₃ geklärt und dann sehr gut gespült.

### Vergleichsbeispiel 1 - ohne Aceton

| | |
|---|---|
| Temperatur | : -10° C |
| Basis-Elektrolyt | : Wasser mit 250 g/l H2SO4 und 6 g/l Aluminium |
| Additiv_1 | : 10 g/l Oxalsäure |
| Additiv_2 | : KEIN ACETON |
| Monomer | : 0,15 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 27,3µm. Nach einem Salznebeltest, gemäß der deutschen Norm DIN 50021, von 28 Tagen Dauer konnten deutlich sichtbare Korrosionsspuren festgestellt werden.

### Vergleichsbeispiel 2 - ohne Aceton und ohne Monomer

| | |
|---|---|
| Temperatur | :-10°C, |
| Basis-Elektrolyt | : Wasser mit 250 g/l H2S04 und 6 g/l Aluminium |
| Additiv_1 | : 10 g/l Oxalsäure |
| Additiv 2 | : KEIN ACETON |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 27,1 µm. Nach einem Salznebeltest, gemäß der deutschen Norm DIN 50021, von 28 Tagen Dauer konnten noch deutlich vermehrt und im einzelnen noch stärker sichtbare Korrosionsspuren, als beim Vergleichsbeispiel 1, festgestellt werden.

### Beispiel 3 - mit Aceton

| | |
|---|---|
| Temperatur | . -10° C |
| Basis-Elektrolyt | : Wasser mit 250 g/l H₂SO₄ und 6 g/l Aluminium |
| Additiv_1 | : 10g/l Oxalsäure |
| Additiv_2 | : 50 g/l Aceton |
| Monomer | : 0,05 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 33,3 µm. Nach einem Salznebeltest, gemäß der deutschen Norm DIN 50021, von 28 Tagen Dauer konnten deutlich weniger Korrosionsspuren, im Vergleich zum Vergleichsbeispiel 1, festgestellt werden.

### Beispiel 4 - mit Aceton

| | |
|---|---|
| Temperatur | : -5° C |
| Basis-Elektrolyt | : Wasser mit 250 g/l H₂SO₄ und 6 g/l Aluminium |
| Additiv_1 | : 10 g/l Oxalsäure |
| Additiv_2 | : 50 g/l Aceton |
| Monomer | : 0,05 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 31,2 µm. Nach einem Salznebeltest, gemäß der deutschen Norm DIN 50021, von 28 Tagen Dauer konnten deutlich weniger Korrosionsspuren, im Vergleich zum Vergleichsbeispiel 1, festgestellt werden.

### Beispiel 5 - mit Aceton

| | |
|---|---|
| Temperatur | : 0° C |
| Basis-Elektrolyt | : Wasser mit 250 g/l H₂SO₄ und 6 g/l Aluminium |
| Additiv 1 | : 10 g/l Oxalsäure |
| Additiv_2 | : 50 g/l Aceton |
| Monomer | : 0,05 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 29,9 µm. Nach einem Salznebeltest, gemäß der deutschen Norm DIN 50021, von 28 Tagen Dauer konnten deutlich weniger Korrosionsspuren, im Vergleich zum Vergleichsbeispiel 1, festgestellt werden.

### Beispiel 6 - mit Aceton

| | |
|---|---|
| Temperatur | : 5° C |
| Basis-Elektrolyt | : Wasser mit 250 g/l H₂SO₄ und 6 g/l Aluminium |
| Additiv_1 | : 10g/l Oxalsäure |
| Additiv_2 | : 50 g/l Aceton |
| Monomer | : 0,05 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 28,7 µm. Nach einem Salznebeltest, gemäß der deutschen Norm DIN 50021, von 28 Tagen Dauer konnten deutlich weniger Korrosionsspuren, im Vergleich zum Vergleichsbeispiel 1, festgestellt werden.

### Beispiel 7 - mit Aceton

| | |
|---|---|
| Temperatur | : 10° C |
| Basis-Elektrolyt | : Wasser mit 250 g/l H₂SO₄ und 6 g/l Aluminium |
| Additiv_1 | : 10 g/l Oxalsäure |
| Additiv 2 | : 50 g/l Aceton |
| Monomer | : 0,05 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 26,4 µm. Nach einem Salznebeltest, gemäß der deutschen Norm DIN 50021, von 28 Tagen Dauer konnten deutlich weniger Korrosionsspuren, im Vergleich zum Vergleichsbeispiel 1, festgestellt werden.

### Beispiel 8 - mit Aceton

| | |
|---|---|
| Temperatur | : -5°C |
| Basis-Elektrolyt | : Wasser mit 100 g/l H2SO4 und 6 g/l Aluminium |
| Aditiv_1 | : 25 g/l Glycolsäure |
| Additiv_2: | : 75 g/l Aceton |
| Monomer | : 0,1 mol/l vorgelöstes Thiophen |
| Stromdichte | : 4 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 3 bildete sich ein harte Oxid-/Polymerschicht mit einer Stärke von 48 µm. Nach einem Salznebeltest, gemäß der deutschen Norm DIN 50021, von 28 Tagen Dauer konnten weniger Korrosionsspuren, im Vergleich zum Vergleichsbeispiel 1, festgestellt werden.

### Vergleichsbeispiel 9 - ohne Aceton

| | |
|---|---|
| Temperatur | : 0° C |
| Basis-Elektrolyt | : Wasser mit 250 g/l H2SO4 und 6 g/l Aluminium |
| Additiv_1 | : 10 g/l Oxalsäure |
| Additiv_2 | : KEIN ACETON |
| Monomer | : 0,15 mol/l Anilin |
| Stromdichte | : 2,5 A/dm² |
| Zeit | : 30 Minuten |
| Anodenmaterial | : Graphit |

Nach einer Abscheidungszeit von 30 min wird das Al-Blech dem Bad entnommen, in demineralisiertem Wasser gründlich gespült und an der Luft getrocknet. Auf den Scheiben des Beispiels 2 bildete sich ein harte Oxid-/Polymerschicht mit einer Stärke von 28 µm. Nach einem Salznebeltest, gemäß der deutschen Norm DIN 50021, von 28 Tagen Dauer konnten deutlich sichtbare Korrosionsspuren festgestellt werden.

## Patentansprüche

1. Verfahren zum Herstellen einer oxidhaltigen Schicht auf einem Aluminium-Metall oder einer Aluminium-Metalllegierung durch Elektrooxidation, **dadurch gekennzeichnet, dass** die oxidhaltige Schicht in einem wässrigen Bad, wobei die Badtemperatur bei der Elektrooxidation im Bereich von ≥ -30° C bis ≤ 20° C liegt, aufgebracht wird, das mindestens umfasst:
a) Protonensäurelösung umfassend Schwefelsäure,
b) mindestens ein kurzkettiges C₃-C₆-Keton als Lösungsmittel,
c) mindestens ein anodisch polymerisierbares Monomer, und
d) Aluminium.

2. Verfahren zum Herstellen einer oxidhaltigen Schicht nach Anspruch 1, wobei das Gewichtsverhältnis kurzkettiges Keton zu Wasser 0,0001 : 1 bis 2 : 1, vorzugsweise 0,0005 : 1 bis 0,5 : 1, weiter bevorzugt 0,001 : 1 bis 0,1 : 1, besonders bevorzugt 0,005 : 1 bis 0,025 : 1, und am meisten bevorzugt 0,01 : 1 bis 0,05 : 1, ausmacht.

3. Verfahren zum Herstellen einer oxidhaltigen Schicht nach einem der vorherigen Ansprüche 1 oder 2, wobei die Oberfläche der Aluminiumoxidschicht, eine Rauigkeit [Ra] im Bereich von ≥ 0,1 bis ≤ 1, insbesondere im Bereich von ≥ 0,12 bis ≤ 0,8, vorzugsweise im Bereich von ≤ 0,13 bis ≤ 0,6, bevorzugt im Bereich von ≥ 0,15 bis ≤ 0,3 und besonders bevorzugt im Bereich von ≥ 0,18 bis ≤ 0,25 aufweist.

4. Verfahren zum Herstellen einer oxidhaltigen Schicht nach einem der vorherigen Ansprüche, wobei das wässrige Bad mindestens ein kurzkettiges C₃-C₆-Keton, vorzugsweise Aceton, mit einem Gewichtsgehalt ≥ 0,25 Gew.-% bis ≤ 25 Gew.-%, vorzugsweise ≥ 0,5 Gew.-% bis ≤ 20 Gew.-%, weiter bevorzugt ≥ 0,75 Gew.-% bis ≤ 15 Gew.-%, besonders bevorzugt ≥ 1 Gew.-% bis ≤ 10 Gew.-%, und am meisten bevorzugt ≥ 2 Gew.-% bis ≤ 5 Gew.-%, bezogen auf das Gesamtgewicht des wässrigen Bades, enthält.

5. Verfahren zum Herstellen einer oxidhaltigen Schicht nach einem der vorherigen Ansprüche, wobei die Badtemperatur bei der Elektrooxidation im Bereich von ≥ -25° C bis ≤ 20° C, vorzugsweise im Bereich von ≥ -20° C bis ≤ 10° C, weiter bevorzugt im Bereich von ≥ -15° C bis ≤ 0° C, besonders bevorzugt Bereich von ≥ - 10° C bis ≤ - 5° C, und am meisten bevorzugt bei -10°C ± 2°C liegt.

6. Verfahren zum Herstellen einer oxidhaltigen Schicht nach einem der vorherigen Ansprüche, wobei die anodische Stromdichte am Metall bei der Elektrooxidation ≥ 1 A/dm² bis ≤ 5 A/dm², vorzugsweise ≥ 1,5 A/dm² bis ≤ 4 A/dm², weiter bevorzugt ≥ 2 A/dm² bis ≤ 4 A/dm², besonders bevorzugt ≥ 2,25 A/dm² bis ≤ 3,5 A/dm², und am meisten bevorzugt ≥ 2,5 A/dm² bis ≤ 3 A/dm².

7. Verfahren zum Herstellen einer oxidhaltigen Schicht nach einem der vorherigen Ansprüche, wobei die Elektrooxidation für einen Zeitraum von ≥ 5 Minuten bis ≤ Minuten, vorzugsweise ≥ 10 Minuten bis ≤ 150 Minuten, weiter bevorzugt ≥ 15 Minuten bis ≤ 120 Minuten, besonders bevorzugt ≥ 20 Minuten bis ≤ 90 Minuten, und am meisten bevorzugt ≥ 30 Minuten bis ≤ 60 Minuten durchgeführt wird.

8. Verfahren zum Herstellen einer oxidhaltigen Schicht nach einem der vorherigen Ansprüche, wobei das Bad mindestens ein anodisch polymerisierbares Monomer aufweist, vorzugsweise ausgewählt aus der Gruppe der Aminosäuren, vorzugsweise wenigstens eine Monoaminosäure; insbesondere der 6-gliedrigen Aromaten und/oder Derivate davon, vorzugsweise Phenol und/oder Anilin; oder aus der Gruppe der 5-gliedrigen Heterocyclen und/oder Derivate davon, vorzugsweise Furan, Pyrrol oder Thiophen, ausgewählt ist.

9. Verfahren zum Herstellen einer oxidhaltigen Schicht nach einem der vorherigen Ansprüche, wobei die Protonensäurelösung mindestens Schwefelsäure und/oder mindestens ein Salz davon aufweist, und mindestens eine zweite Protonensäure aufweist, die ausgewählt ist aus der Gruppe Oxalsäure, Phosphorsäure, Chlorwasserstoff, Tetrafluorborsäure, Hexafluorphosphorsäure, Perjodsäure, und/oder Salze davon, vorzugsweise deren Tetraalkylammoniumsalze; besonders bevorzugt Schwefelsäure und Oxalsäure.

10. Verfahren zum Herstellen einer oxidhaltigen Schicht nach einem der vorherigen Ansprüche, wobei das wässrige Bad zusätzlich zu dem kurzkettigen C₃-C₆-Keton ein organisches Lösungsmittel, ausgewählt aus der Gruppe umfassend Acetonitril, Dimethylformamid, Dimethylsulfoxid, Dimithylimidazolidinon, N-Methyl-2-Pyrrolidon, 1,4-Butyrolacton, Glycol, 1,2-Propandiol, 1,2,3-Propantriol, 1,2-Butandiol, sekundäre Alkohole, vorzugsweise Propan-2-ol, Butan-2-ol, 2-Methylpropan-2-ol und/oder tertiäre Alkohole, vorzugsweise tert-Butanol, aufweist.

11. Verfahren zum Herstellen einer oxidhaltigen Schicht nach einem der vorherigen Ansprüche, wobei das kurzkettige C₃-C₆-Keton ausgewählt ist aus der Gruppe umfassend Aceton, Butan-2-on, Pentan-2-on, Pentan-3-on, Iso-pentan-2-on, Hexan-2-on, Hexan-3-on, und/oder Cyclohexanon; wobei Aceton besonders bevorzugt ist.

12. Verfahren zum Herstellen einer oxidhaltigen Schicht nach einem der vorherigen Ansprüche, wobei dem wässrigen Bad > 0 Gew.-% bis ≤ 10 Gew.-%, vorzugsweise ≥ 0,1 Gew.-% bis ≤ 5 Gew.-%, weiter bevorzugt ≥ 0,3 Gew.-% bis ≤ 3 Gew.-%, besonders bevorzugt ≥ 0,4 Gew.-% bis ≤ 2 Gew.-%, und am meisten bevorzugt ≥ 0,5 Gew.-% bis ≤1,5 Gew.-%, anodisch polymerisierbares Monomer, vorzugsweise Anilin, zugesetzt ist.

13. Verfahren zum Herstellen einer oxidhaltigen Schicht nach einem der vorherigen Ansprüche, wobei das wässrige Bad Tenside aufweist, vorzugsweise ausgewählt aus der Gruppe umfassend Niotensid und/oder Aniontensid.

14. Verfahren zum Herstellen einer oxidhaltigen Schicht nach einem der vorherigen Ansprüche, wobei das Bad:
- ≥ 10 Gew.-% bis ≤ 40 Gew.-%, vorzugsweise ≥ 12 Gew.-% bis ≤ 35 Gew.-%, weiter bevorzugt ≥ 15 Gew.-% bis ≤ 30 Gew.-%, besonders bevorzugt ≥ 18 Gew.-% bis ≤ 28 Gew.-%, und am meisten bevorzugt ≥ 20 Gew.-% bis ≤ 25 Gew.-%, Protonensäurelösung;
- ≥ 0,25 Gew.-% bis ≤ 25 Gew.-%, vorzugsweise ≥ 0,5 Gew.-% bis ≤ 20 Gew.-%, weiter bevorzugt ≥ 0,75 Gew.-% bis ≤ 15 Gew.-%, besonders bevorzugt ≥ 1 Gew.-% bis ≤ 10 Gew.-%, und am meisten bevorzugt ≥ 2 Gew.-% bis ≤ 5 Gew.-%, kurzkettiges C₃-C₆-Keton, vorzugsweise Aceton;
- ≥ 0 Gew.-% bis ≤ 0,05 Gew.-%, vorzugsweise ≥ 0,0001 Gew.-% bis ≤ 0,01 Gew.-%, weiter bevorzugt ≥ 0,0005 Gew.-% bis ≤ 0,005 Gew.-%, besonders bevorzugt ≥ 0,001 Gew.-% bis ≤ 0,002 Gew.-%, Aminosäure;
- > 0 Gew.-% bis ≤ 10 Gew.-%, vorzugsweise ≥ 0,1 Gew.-% bis ≤ 5 Gew.-%, weiter bevorzugt ≥ 0,3 Gew.-% bis ≤ 3 Gew.-%, besonders bevorzugt ≥ 0,4 Gew.-% bis ≤ 2 Gew.-%, und am meisten bevorzugt ≥ 0,5 Gew.-% bis ≤ 1,5 Gew.-%, anodisch polymerisierbares Monomer, vorzugsweise Anilin;
- ≥ 0 Gew.-% bis ≤ 5 Gew.-%, vorzugsweise ≥ 0,0001 Gew.-% bis ≤ 2,5 Gew.-%, weiter bevorzugt ≥ 0,001 Gew.-% bis ≤ 1 Gew.-%, besonders bevorzugt ≥ 0,005 Gew.-% bis ≤ 0,5 Gew.-%, und am meisten bevorzugt ≥ 0,01 Gew.-% bis ≤ 0,1 Gew.-%, Tensid;
- Rest Wasser ad. 100 Gew.-%; wobei das Gesamtgewicht aller Komponenten 100 Gew.-% ausmacht; umfasst.

15. Formkörper aufweisend wenigstens ein Aluminium-Metall, welches mittels einem Verfahren der Ansprüche 1 bis 14 oxidiert ist.

16. Verwendung des Formkörpers nach Anspruch 15 als mechanisches Bauteil mit Verschleißschutz und/oder Korrosionsbeständigkeit.

17. Zusammensetzung zur Verwendung bei der Elektrooxidation enthaltend die Komponenten nach einem der Ansprüche 1 bis 14.

## Claims

1. Process for producing an oxide-containing layer on an aluminium metal or an aluminium metal alloy by electrooxidation, **characterized in that** the oxide -containing layer is applied in an aqueous bath, wherein the bath temperature during electrooxidation is in the range from ≥ -30°C to ≤ 20°C, which comprises at least:
a) protic acid solution comprising sulfuric acid,
b) at least one short chain C₃-C₆ ketone as solvent,
c) at least one anodically polymerizable monomer, and
d) aluminium.

2. Process for producing an oxide-containing layer according to Claim 1, wherein the weight ratio of short-chain ketone to water is 0.0001:1 to 2:1, preferably 0.0005:1 to 0.5:1, more preferably 0.001: 1 to 0.1:1, particularly preferably 0.005: 1 to 0.025:1 and most preferably 0.01:1 to 0.05:1.

3. Process for producing an oxide-containing layer according to either of the preceding claims 1 or 2, wherein the surface of the aluminium oxide layer has a roughness [Ro] in the range from ≥ 0.1 to ≤ 1, in particular in the range from ≥ 0.12 to ≤ 0.8, by preference in the range from ≥ 0.13 to ≤ 0.6, preferably in the range from ≥ 0.15 to ≤ 0.3 and particularly preferably in the range from ≥ 0.18 to ≤ 0.25.

4. Process for producing an oxide-containing layer according to any of the preceding claims, wherein the aqueous bath comprises at least one short-chain C₃-C₆ ketone, preferably acetone, in a weight fraction of ≥ 0.25 wt% to ≤ 25 wt%, preferably ≥ 0.5 wt% to ≤ 20 wt%, more preferably ≥ 0.75 wt% to ≤ 15 wt%, particularly preferably ≥ 1 wt% to ≤ 10 wt% and most preferably ≥ 2 wt% to ≤ 5 wt% based on the total weight of the aqueous bath.

5. Process for producing an oxide-containing layer according to any of the preceding claims, wherein the bath temperature during the electrooxidation is in the range from ≥ -25°C to ≤ 20°C, preferably in the range from ≥ -20°C to ≤ 10°C, more preferably in the range from ≥ -15°C to ≤ 0°C, particularly preferably in the range from ≥ -10°C to ≤ -5°C and is most preferably -10°C ± 2°C.

6. Process for producing an oxide-containing layer according to any of the preceding claims, wherein the anodic current density at the metal during electrooxidation is ≥ 1 A/dm² to ≤ 5 A/dm², preferably ≥ 1.5 A/dm² to ≤ 4 A/dm², more preferably ≥ 2 A/dm² to ≤ 4 A/dm², particularly preferably ≥ 2.25 A/dm² to ≤ 3.5 A/dm² and most preferably ≤ 2.5 A/dm² to ≤ 3 A/dm².

7. Process for producing an oxide-containing layer according to any of the preceding claims, wherein the electrooxidation is performed for a period of ≥ 5 minutes to ≤ 180 minutes, preferably ≥ 10 minutes to ≤ 150 minutes, more preferably ≥ 15 minutes to ≤ 120 minutes, particularly preferably 20 minutes to ≤ 90 minutes and most preferably ≥ 30 minutes to ≤ 60 minutes.

8. Process for producing an oxide-containing layer according to any of the preceding claims, wherein the bath comprises at least one anodically polymerizable monomer, preferably selected from the group of the amino acids, preferably at least one monoamino acid; in particular of the 6-membered aromatics and/or derivatives thereof, preferably phenol and/or aniline; or is selected from the group of the 5-membered heterocycles and/or derivatives thereof, preferably furan, pyrrole or thiophene.

9. Process for producing an oxide-containing layer according to any of the preceding claims, wherein the protic acid solution comprises at least sulfuric acid and/or at least one salt thereof, and comprises at least one second protic acid, selected from the group oxalic acid, phosphoric acid, hydrogen chloride, tetrafluoroboric acid, hexafluorophosphoric acid, periodic acid and/or salts thereof, preferably the tetraalkylammonium salts thereof, particularly preferably sulfuric acid and oxalic acid.

10. Process for producing an oxide-containing layer according to any of the preceding claims, wherein the aqueous bath comprises in addition to the short-chain C₃-C₆ ketone an organic solvent selected from the group comprising acetonitrile, dimethylformamide, dimethylsulfoxide, dimithylimidazolidinone, N-methyl-2-pyrrolidone, 1,4-butyrolactone, glycol, 1,2-propanediol, 1,2,3-propanetriol, 1,2-butanediol, secondary alcohols, preferably propane-2-ol, butane-2-ol, 2-methylpropane-2-ol and / or tertiary alcohols, preferably t-butanol.

11. Process for producing an oxide-containing layer according to any of the preceding claims, wherein the short-chain C₃-C₆ ketone is selected from the group comprising acetone, butane-2-one, pentane-2-one, pentane-3-one, isopentane-2-one, hexane-2-one, hexane-3-one, and/or cyclohexanone; wherein acetone is particularly preferred.

12. Process for producing an oxide-containing layer according to any of the preceding claims, wherein > 0 wt% to ≤ 10 wt%, preferably ≥ 0.1 wt% to ≤ 5 wt%, more preferably ≥ 0.3 wt% to ≤ 3 wt%, particularly preferably ≥ 0.4 wt% to ≤ 2 wt% and most preferably ≥ 0.5 wt% to ≤ 1.5 wt% of anodically polymerizable monomer, preferably aniline, is added to the aqueous bath.

13. Process for producing an oxide-containing layer according to any of the preceding claims, wherein the aqueous bath comprises surfactants, preferably selected from the group comprising nonionic surfactant and/or anionic surfactant.

14. Process for producing an oxide-containing layer according to any of the preceding claims, wherein the bath comprises:
- ≥ 10 wt% to ≤ 40 wt%, preferably ≤ 12 wt% to ≤ 35 wt%, more preferably ≥ 15 wt% to ≤ 30 wt%, particularly preferably ≥ 18 wt% to ≤ 28 wt% and most preferably ≥ 20 wt% to ≤ 25 wt% of protic acid solution;
- ≥ 0.25 wt% to ≤ 25 wt%, preferably ≥ 0.5 wt% to ≤ 20 wt%, more preferably ≥ 0.75 wt% to ≤ 15 wt%, particularly preferably ≥ 1 wt% to ≤ 10 wt% and most preferably ≥ 2 wt% to ≤ 5 wt% of a short chain C₃-C₆ ketone, preferably acetone;
- ≥ 0 wt% to ≤ 0.05 wt%, preferably ≥ 0.0001 wt% to ≤ 0.01 wt%, more preferably ≥ 0.0005 wt% to ≤ 0.005 wt%, particularly preferably ≥ 0.001 wt% to ≤ 0.002 wt% of amino acid;
- ≥ 0 wt% to ≤ 10 wt%, preferably ≥ 0.1 wt% to ≤ 5 wt%, more preferably ≥ 0.3 wt% to ≤ 3 wt%, particularly preferably ≥ 0.4 wt% to ≤ 2 wt% and most preferably ≥ 0.5 wt% to ≤ 1.5 wt% of anodically polymerizable monomer, preferably aniline;
- ≥ 0 wt% to ≤ 5 wt%, preferably ≥ 0.0001 wt% to ≤ 2.5 wt%, more preferably ≥ 0.001 wt% to ≤ 1 wt%, particularly preferably ≥ 0.005 wt% to ≤ 0.5 wt% and most preferably ≥ 0.01 wt% to ≤ 0.1 wt% of surfactant;
- the balance to 100 wt% of water; wherein the total weight of all components is 100 wt%.

15. Moulded article comprising at least one aluminium metal oxidized by means of a process of Claims 1 to 14.

16. Use of the moulded article according to Claim 15 as a mechanical component having wear protection and/or corrosion resistance.

17. Composition for use in electrooxidation comprising the components according to any of Claims 1 to 14.

## Revendications

1. Procédé de fabrication d'une couche contenant un oxyde sur un aluminium métal ou un alliage d' aluminium métal par électro-oxydation, **caractérisé en ce que** la couche contenant un oxyde est appliquée dans un bain aqueux, la température du bain lors de l'électro-oxydation se situant dans la plage allant de ≥ -30 °C à ≤ 20 °C, qui comprend au moins :
a) une solution d'acide protique comprenant de l'acide sulfurique,
b) au moins une cétone en C₃-C₆ à chaîne courte en tant que solvant,
c) au moins un monomère polymérisable anodiquement, et
d) de l'aluminium.

2. Procédé de fabrication d'une couche contenant un oxyde selon la revendication 1, dans lequel le rapport en poids entre la cétone à chaîne courte et l'eau est de 0,0001:1 à 2:1, de préférence de 0,0005:1 à 0,5:1, de manière davantage préférée de 0,001:1 à 0,1:1, de manière particulièrement préférée de 0,005:1 à 0,025:1, et de manière préférée entre toutes de 0,01:1 à 0,05:1.

3. Procédé de fabrication d'une couche contenant un oxyde selon l'une quelconque des revendications 1 ou 2 précédentes, dans lequel la surface de la couche d'oxyde d'aluminium présente une rugosité [Ra] dans la plage allant de ≥ 0,1 à ≤ 1, notamment dans la plage allant de ≥ 0,12 à ≤ 0,8, avantageusement dans la plage allant de ≥ 0,13 à ≤ 0,6, de préférence dans la plage allant de ≥ 0,15 à ≤ 0,3, et de manière particulièrement préférée dans la plage allant de ≥ 0,18 à ≤ 0,25.

4. Procédé de fabrication d'une couche contenant un oxyde selon l'une quelconque des revendications précédentes, dans lequel le bain aqueux contient au moins une cétone en C₃-C₆ à chaîne courte, de préférence de l'acétone, en un teneur en poids de ≥ 0,25 % en poids à ≤ 25 % en poids, de préférence de ≥ 0,5 % en poids à ≤ 20 % en poids, de manière davantage préférée de ≥ 0,75 % en poids à ≤ 15 % en poids, de manière particulièrement préférée de ≥ 1 % en poids à ≤ 10 % en poids, et de manière préférée entre toutes de ≥ 2 % en poids à ≤ 5 % en poids, par rapport au poids total du bain aqueux.

5. Procédé de fabrication d'une couche contenant un oxyde selon l'une quelconque des revendications précédentes, dans lequel la température du bain lors de l'électro-oxydation se situe dans la plage allant de ≥ - 25 °C à ≤ 20 °C, de préférence dans la plage allant de ≥ -20 °C à ≤ 10 °C, de manière davantage préférée dans la plage allant de ≥ -15 °C à ≤ 0 °C, de manière particulièrement préférée dans la plage allant de ≥ - 10 °C à ≤ -5 °C, et de manière préférée entre toutes à - 10 °C ± 2 °C.

6. Procédé de fabrication d'une couche contenant un oxyde selon l'une quelconque des revendications précédentes, dans lequel la densité de courant anodique sur le métal lors de l'électro-oxydation est de ≥ 1 A/dm² à ≤ 5 A/dm², de préférence de ≥ 1,5 A/dm² à ≤ 4 A/dm², de manière davantage préférée de ≥ 2 A/dm² à ≤ 4 A/dm², de manière particulièrement préférée de ≥ 2,25 A/dm² à ≤ 3,5 A/dm², et de manière préférée entre toutes de ≥ 2,5 A/dm² à ≤ 3 A/dm².

7. Procédé de fabrication d'une couche contenant un oxyde selon l'une quelconque des revendications précédentes, dans lequel l'électro-oxydation est réalisée pendant une durée de ≥ 5 minutes à ≤ 180 minutes, de préférence de ≥ 10 minutes à ≤ 150 minutes, de manière davantage préférée de ≥ 15 minutes à ≤ 120 minutes, de manière particulièrement préférée de ≥ 20 minutes à ≤ 90 minutes, et de manière préférée entre toutes de ≥ 30 minutes à ≤ 60 minutes.

8. Procédé de fabrication d'une couche contenant un oxyde selon l'une quelconque des revendications précédentes, dans lequel le bain comprend au moins un monomère polymérisable anodiquement, de préférence choisi dans le groupe des acides aminés, de préférence au moins un acide monoaminé ; notamment des composés aromatiques à 6 éléments et/ou leurs dérivés, de préférence le phénol et/ou l'aniline ; ou choisi dans le groupe des hétérocycles à 5 éléments et/ou leurs dérivés, de préférence le furane, le pyrrole ou le thiophène.

9. Procédé de fabrication d'une couche contenant un oxyde selon l'une quelconque des revendications précédentes, dans lequel la solution d'acide protique comprend au moins de l'acide sulfurique et/ou au moins un sel de celui-ci, et au moins un deuxième acide protique, qui est choisi dans le groupe constitué par l'acide oxalique, l'acide phosphorique, le chlorure d'hydrogène, l'acide tétrafluoroborique, l'acide hexafluorophosphorique, l'acide périodique et/ou leurs sels, de préférence leurs sels de tétraalkylammonium ; de manière particulièrement préférée l'acide sulfurique et l'acide oxalique.

10. Procédé de fabrication d'une couche contenant un oxyde selon l'une quelconque des revendications précédentes, dans lequel le bain aqueux comprend en plus de la cétone en C₃-C₆ à chaîne courte un solvant organique, choisi dans le groupe comprenant l'acétonitrile, le diméthylformamide, le diméthylsulfoxyde, la diméthylimidazolidinone, la N-méthyl-2-pyrrolidone, la 1,4-butyrolactone, le glycol, le 1,2-propanediol, le 1,2,3-propanetriol, le 1,2-butanediol, les alcools secondaires, de préférence le propan-2-ol, le butan-2-ol, le 2-méthylpropan-2-ol, et/ou les alcools tertiaires, de préférence le tert-butanol.

11. Procédé de fabrication d'une couche contenant un oxyde selon l'une quelconque des revendications précédentes, dans lequel la cétone en C₃-C₆ à chaîne courte est choisie dans le groupe comprenant l'acétone, la butan-2-one, la pentan-2-one, la pentan-3-one, l'iso-pentan-2-one, l'hexan-2-one, l'hexan-3-one et/ou la cyclohexanone ; l'acétone étant particulièrement préférée.

12. Procédé de fabrication d'une couche contenant un oxyde selon l'une quelconque des revendications précédentes, dans lequel > 0 % en poids à ≤ 10 % en poids, de préférence ≥ 0,1 % en poids à ≤ 5 % en poids, de manière davantage préférée ≥ 0,3 % en poids à ≤ 3 % en poids, de manière particulièrement préférée ≥ 0,4 % en poids à ≤ 2 % en poids, et de manière préférée entre toutes ≥ 0,5 % en poids à ≤ 1,5 % en poids d'un monomère polymérisable anodiquement, de préférence d'aniline, est ajouté au bain aqueux.

13. Procédé de fabrication d'une couche contenant un oxyde selon l'une quelconque des revendications précédentes, dans lequel le bain aqueux comprend des tensioactifs, de préférence choisis dans le groupe comprenant un tensioactif non ionique et/ou un tensioactif anionique.

14. Procédé de fabrication d'une couche contenant un oxyde selon l'une quelconque des revendications précédentes, dans lequel le bain comprend :
- ≥ 10 % en poids à ≤ 40 % en poids, de préférence ≥ 12 % en poids à ≤ 35 % en poids, de manière davantage préférée ≥ 15 % en poids à ≤ 30 % en poids, de manière particulièrement préférée ≥ 18 % en poids à ≤ 28 % en poids, et de manière préférée entre toutes ≥ 20 % en poids à ≤ 25 % en poids, de solution d'acide protique ;
- ≥ 0,25 % en poids à ≤ 25 % en poids, de préférence ≥ 0,5 % en poids à ≤ 20 % en poids, de manière davantage préférée ≥ 0,75 % en poids à ≤ 15 % en poids, de manière particulièrement préférée ≥ 1 % en poids à ≤ 10 % en poids, et de manière préférée entre toutes ≥ 2 % en poids à ≤ 5 % en poids, de cétone en C₃-C₆ à chaîne courte, de préférence d'acétone ;
- ≥ 0 % en poids à ≤ 0,05 % en poids, de préférence ≥ 0,0001 % en poids à ≤ 0,01 % en poids, de manière davantage préférée ≥ 0,0005 % en poids à ≤ 0,005 % en poids, de manière particulièrement préférée ≥ 0,001 % en poids à ≤ 0,002 % en poids, d'acide aminé ;
- ≥ 0 % en poids à ≤ 10 % en poids, de préférence ≥ 0,1 % en poids à ≤ 5 % en poids, de manière davantage préférée ≥ 0,3 % en poids à ≤ 3 % en poids, de manière particulièrement préférée ≥ 0,4 % en poids à ≤ 2 % en poids, et de manière préférée entre toutes ≥ 0,5 % en poids à ≤ 1,5 % en poids, de monomère polymérisable anodiquement, de préférence d'aniline ;
- ≥ 0 % en poids à ≤ 5 % en poids, de préférence ≥ 0,0001 % en poids à ≤ 2,5 % en poids, de manière davantage préférée ≥ 0,001 % en poids à ≤ 1 % en poids, de manière particulièrement préférée ≥ 0,005 % en poids à ≤ 0,5 % en poids, et de manière préférée entre toutes ≥ 0,01 % en poids à ≤ 0,1 % en poids, de tensioactif ;
- le reste étant de l'eau jusqu'à 100 % en poids, le poids total de tous les composants étant de 100 % en poids.

15. Corps moulé comprenant au moins un aluminium métal, qui est oxydé par un procédé selon les revendications 1 à 14.

16. Utilisation du corps moulé selon la revendication 15 en tant que composant mécanique présentant une protection contre l'usure et/ou une résistance à la corrosion.

17. Composition destinée à une utilisation lors de l'électro-oxydation, contenant les composants selon l'une quelconque des revendications 1 à 14.
